# EUROPÄISCHE PATENTSCHRIFT

(11) **EP 0 282 845 B1**
(45) Veröffentlichungstag und Bekanntmachung des Hinweises auf die Patenterteilung: **10.06.1992**
(21) Anmeldenummer: 88103420.1
(22) Anmeldetag: 05.03.1988
(51) Int. Cl.: C10L 1/14

(54) **Kraftstoffe, enthaltend geringe Mengen Alkoxylate und Polycarbonsäureimide**
Fuels containing small amounts of alkoxylate and polycarboxylic acid imide
Combustibles contenant de petites quantités d'alcoxylate et d'imide d'acide polycarboxylique

(30) Priorität: 14.03.1987 DE 3708338
(43) Veröffentlichungstag der Anmeldung: 21.09.1988
(73) Patentinhaber: BASF Aktiengesellschaft, 67063 Ludwigshafen (DE)
(72) Erfinder: Vogel, Hans-Henning, Dr., D-6710 Frankenthal (DE); Rath, Hans Peter, Dr., D-6718 Gruenstadt (DE); Oppenlaender, Knut, Dr., D-6700 Ludwigshafen (DE); Gousetis, Charalampos, Dr., D-6700 Ludwigshafen (DE)

(56) Entgegenhaltungen:
- EP-A- 0 006 527
- EP-A- 0 061 895
- EP-A- 0 110 003
- EP-A- 0 144 922
- GB-A- 2 143 846
- US-A- 2 763 537
- US-A- 2 841 479
- US-A- 2 938 777
- US-A- 3 030 939
- US-A- 3 838 992
- US-A- 3 901 665
- US-A- 4 548 616

## Beschreibung

Die Erfindung betrifft Kraftstoffe für Otto- und Dieselmotoren, enthaltend einen Zusatz A) geringer Mengen Alkoxylate, erhalten durch Alkoxilierung von Mono- oder Polyhydroxiverbindungen und B) geringer Mengen von Tri-oder Tetracarbonsäureamiden bzw. -imiden.

Vergaser- und Einlaßsysteme von Ottomotoren, aber auch Einspritzsysteme für die Kraftstoffdosierung in Otto- und Dieselmotoren werden durch Verunreinigungen belastet, die durch Staubteilchen aus der Luft, unverbrannte Kohlenwasserstoffreste aus dem Brennraum und die in das Ansaug- bzw. Einlaßsystem zurückgeleiteten Entlüftungsgase aus dem Kurbelwellengehäuse verursacht werden. Durch die Zurückführung dieser sog. "Blow-by-Gase" in den Ansaugteil oder das Luftfilter wird zwar ein Teil der Ölnebel, die in der Kurbelwanne entstehen, über das Einlaßsystem wieder in den Motor gebracht und dort größtenteils verbrannt, doch schlagen sich aus den Ölnebeln auch Anteile in den Innenräumen der Vergaser, in den Einlaßkanälen, auf den Einlaßventilen sowie an den Einspritzdüsen nieder. Hochleistungsvergaser sind komplizierte Gebilde mit sehr feinen Kanälen und Bohrungen und genau kalibrierten Düsen zum Versprühen und Dosieren des Kraftstoffs.

Ähnlich kompliziert und gegen Ablagerungen von Schmutzteilchen anfällig sind die Hochleistungseinspritzaggregate für Otto- und Dieselmotoren. Wenn nur geringfügige Schmutz- und Rückstandsablagerungen in diesen feinen Regelorganen, Düsen und Kanälen auftreten, wird deren Funktionsfähigkeit stark beeinflußt und in der Regel verschlechtert. Die Folge davon ist eine falsche Zusammensetzung des Kraftstoff-Luft-Gemisches, so daß in höherem Maße unverbrannte oder teilverbrannte Kohlenwasserstoffe in den Auspuffgasen auftreten.

Gleichzeitig wird auch das Verhältnis von Kohlenmonoxid zu Kohlendioxid in den Auspuffgasen ungünstig beeinflußt, d.h. es treten bei verschmutzten Einspritzaggregaten bzw. Einlaßsystemen höhere Anteile an Kohlenmonoxid im Abgas auf.

Zur Kontrolle dieser in hohem Maße unerwünschten Erscheinungen werden seit Jahren Kraftstoffadditive den Otto- bzw. Dieselkraftstoffen zugesetzt.

Im Zuge von Energieeinsparungsmaßnahmen und aus Umweltgründen kam es in den letzten Jahren ferner zu konstruktiven Änderungen in der Gemischaufbereitung moderner Hochleistungsmotoren. Diese Maßnahmen hatten zum Ziel, den Anteil an Kohlenmonoxid und verbrannten Kohlenwasserstoffen sowie von Stickoxiden im Abgas zu minimieren. Dies wurde im wesentlichen durch eine Änderung des Luft-Kraftstoff-Gemisches erreicht. Während Ottomotoren früher im wesentlichen mit dem theoretischen Luftbedarf oder auch geringfügig darunter, d.h. mit λ = 0,9 - 1,0 betrieben wurden, hat sich dies in den letzten Jahren geändert. Die Kennzahl λ für das Luft-Kraftstoff-Gemisch liegt heute bei λ = 1,1 - 1,3, d.h. die Ottomotoren werden hinsichtlich des Kraftstoffangebotes magerer betrieben. Man spricht vom sog. "Magerkonzept".

Diese Maßnahmen führten zu einer deutlichen Reduzierung des Anteils an Kohlenmonoxid bzw. teilverbrannten Kohlenwasserstoffen im Abgas, jedoch aus thermodynamischen Gründen leider nicht zu einer Reduzierung, sondern eher zu einer Erhöhung des Anteils der Stickoxide (NOₓ) im Abgas.

Eine Reduzierung des NOₓ-Gehaltes bzw. die noch weitere Absenkung von Kohlenmonoxid und teilverbrannten Kohlenwasserstoffen im Abgas ist jedoch durch den Einbau von Abgaskatalysatoren möglich. Als Folge dieser Maßnahmen treten - bedingt durch den höheren Luftüberschuß bei der Verbrennung des Kraftstoffs - in den letzten Jahren zum Teil sogar deutlich höhere Temperaturen an den Einlaßventilen der Motoren auf. Dies machte die Entwicklung von in ihrer thermisch-oxidativen Stabilität deutlich verbesserten Kraftstoffadditiven erforderlich.

Neben den geänderten Konzepten zur Gemischaufbereitung hat sich in den letzten Jahren auch ein deutlicher Trend zu einer Verlängerung der Ölwechselintervalle vollzogen. Die Folge davon war nicht nur eine erhöhte, sondern auch eine zeitlich länger andauernde Anforderung an die Leistungsfähigkeit der Motorenöle. Diese Veränderungen bei Motorenölen haben auch die Anforderungen an Kraftstoffadditive mitbeeinflußt. Durch den konstruktionsbedingt in den Motorenölen stets mehr oder weniger vorhandenen Gehalt an Kraftstoff (sog. Kraftstoffverdünnung) gelangen auch entsprechende Anteile an Kraftstoffadditiven in das Öl. Die Kraftstoffverdünnung liegt je nach Fahrweise und Zustand des Motors in Größenordnungen von 0,5 bis ca. 3%. Nachdem Motorenöle wesentlich länger und vor allem heißer gefahren werden, spielt deshalb auch die Frage der Ölverträglichkeit von Kraftstoffadditiven eine wichtige Rolle.

Es war daher Ziel der Erfindung, thermisch und oxidativ stabilere Kraftstoffadditive zur Verfügung zu stellen, die den Vergaser, die Ventile und das Einlaßsystem bzw. die Einspritzdüsen reinhalten und ferner keine unerwünschten Nebenreaktionen im Motor bzw. im Motorenöl zeigen.

Eine wichtige Eigenschaft von Kraftstoffadditiven ist neben der Reinhaltung der Einlaßventile auch die Erhaltung ihrer grundsätzlichen technisch-mechanischen Funktionsfähigkeit. Vergaser- und Ventilreiniger allein auf Basis von Kondensationsprodukten aus Aminen bzw. Polyaminen mit Mono- bzw. Polycarbonsäuren verfügen zwar über eine ausgezeichnete Reinhaltewirkung, lagern sich jedoch - je nach Molekularstruktur -aufgrund ihres hohen Siedepunktes im Laufe der Zeit in Form einer dünnen Schicht auf dem Ventilteller und dem Ventilschaft (Ventilführung) der Einlaßventile ab. Unter bestimmten Fahrbedingungen und vor allem bei niedrigen Außentemperaturen kann die klebrige Schicht so viskos werden, daß die Funktionsfähigkeit der Ventile beeinträchtigt wird. Es kann dann zu Kompressionsverlusten auf einzelnen Zylindern und in ungünstigen Fällen zum Ausfall des Motors durch Ventilstecken kommen.

Deshalb haben solche Kraftstoffadditive Vorteile, die zwar als Folge ihres Reinigungseffektes - durchaus erwünscht - dünne Schutzfilme in den Einlaßsystemen (Ventilteller und Ventilschaft) bilden, jedoch darf die Viskosität dieser Schutzfilme bei niedrigen Temperaturen nicht zu hoch bzw. ihrer Konsistenz nicht zu klebrig sein, daß es zu Ausfallerscheinungen kommt, d.h. daß die Einlaßventile durch zu hohe Klebrigkeit des Ventilschaftes stecken bleiben.

Es war daher ein weiteres Ziel der vorliegenden Erfindung, solche Kraftstoffadditive bzw. Additivkombinationen für Otto- und Dieselkraftstoffe zu finden, die sowohl Vergaser, als auch Einlaßventile, Einspritzdüsen und das gesamte Einspritzsystem reinhalten bzw, reinigen, aber ansonsten keine negativen Nebenwirkungen im oben geschilderten Sinn aufweisen.

Diese Aufgabe wird durch Kraftstoffe für Otto- und Dieselmotoren gelöst, die 0,005 bis 0,3 Gew.% einer Additivkombination aus
(A) Alkoxylaten, die durch Umsetzung von Ethylenoxid, Propylenoxid oder Butylenoxid mit Mono- oder Polyhydroxyverbindungen erhalten werden und ein Molekulargewicht (Molmassen, Zahlenmittel) von 500 bis 6000 aufweisen und
(B) Imiden oder Amid-Imiden oder von deren Gemischen, aus Nitrilotriessigsäure und/oder aus Äthylendiamintetraessigsäure und Aminen oder Amingemischen mit 7 bis 18 Kohlenstoffatomen, der Formel I in der X gleiche oder verschiedene Reste -HN-R oder benachbarte Reste X unter Bildung eines Ringes m = 0 oder 1 ist und R unverzweigte oder verzweigte aliphatische Reste mit 7 bis 18 Kohlenstoffatomen bedeuten,
enthalten.

Die Zusatzmenge der erfindungsgemäßen Zusätze (A) und (B) zu Otto- und Dieselkraftstoffen liegt bevorzugt zwischen 0,01 und 0,15 Gew.%.

Das Gewichtsverhältnis der Komponenten (A) und (B) beträgt in der Regel zwischen 5:1 bis 1:3.

Als Alkoxylate verwendet man bevorzugt Butoxilate von Mono- oder Polyhydroxiverbindungen bzw. gemischte Alkoxilate unter Verwendung von Propylen/Butylen-Mischoxiden. Der Anteil an Butylenoxid bzw. längerkettigem Alkylenoxid in dem gemischten Alkoxilat ist verantwortlich für die Öllöslichkeit bzw. Ölverträglichkeit des Alkoxids. Das Propylenoxid/Butylenoxid-Verhältnis kann zwischen 5:95 und 95:5 Gew.-Teilen liegen. Vorteilhafte Gemische enthalten Propylenoxid/Butylenoxid im Verhältnis 60:40 bis 30:70. Prinzipiell sind alle Butylenoxide, d.h. Buten-1, Buten-2 bzw. Isobutenoxid bzw. beliebige Gemische dieser Oxide untereinander bzw. mit Propylenoxid zur Herstellung der erfindungsgemäßen Alkoxilate geeignet. Ebenso werden wirksame Alkoxilate aus Gemischen von Propylenoxid, Butylenoxid und höheren offenkettigen und cyclischen Alkenoxiden bzw. aus den höheren offenkettigen und cyclischen Alkenoxiden allein erhalten.

Als Beispiele seien genannt: Penten-1-oxid, Decen-1-oxid, Cyclopentenoxid, Cyclohexenoxid und Cyclooctenoxid sowie Vinyl-cyclohexenoxide.

Als Mono- oder Polyhydroxiverbindungen kommen Alkohole der allgemeinen Formel

R(OH)ₙ,

in der n die Zahlen 1 bis 4 und R ein C₁-C₂₀-geradkettig oder vorzugsweise verzweigtes Alkan bedeutet, in Betracht.

Typische Beispiele sind Butanol, Isobutanol, 2-Ethylhexanol, Isononanol, Isodekanol, Isotridekanol, Ethylenglykol, 1,2-Propylenglykol, 1,3-Propandiol, 1,2-Butylenglykol, Butandiol-1,4, Pentandiol-1,5, Neopentylglykol, Hexandiol-1,6, Trimethylolpropan, 1,2,4-Butandiol und Pentaerythrit.

Die Herstellung der Alkoxilate erfolgt nach den Methoden des Standes der Technik, d.h. als Startmolekül wird eine Mono-oder Polyhydroxiverbindung zusammen mit dem Katalysator (z.B. Natriumhydroxid, Kaliumhydroxid oder Alkalialkoholate) in einem Reaktor vorgelegt und mit Alkylenoxiden bzw. Alkylenoxidgemischen begast bzw. mit flüssigen Alkylenoxiden unter Rühren bei Temperaturen von 120 bis 150°C umgesetzt. Nach Beendigung der Umsetzung wird das ggf. nicht umgesetzte gasförmige Alkylenoxid unter Vakuum abgezogen und das rohe Alkoxilat ggf. mit Wasser weitgehend alkalifrei gewaschen. Zur vollständigen Entfernung des alkalischen Katalysators kann z.B. bei Verwendung von Kaliumhydroxid das Alkoxilat mit ausreichender Menge einer wäßrigen Lösung von Natriumpyrophosphat (Na₂H₂P₄O₇) gewaschen werden. Dabei fällt als unlösliches Doppelsalz Natrium-Kalium-Pyrophosphat aus und kann abfiltriert werden.

Bei den erfindungsgemäßen zu verwendenden Alkoxilaten ist es nicht erforderlich, im Falle von Mischalkoxilaten auch von Gemischen der betreffenden Alkylenoxide auszugehen. Man kann ebenso zwei oder mehrere Alkylenoxide nacheinander mit der Mono- oder Polyhydroxiverbindung als Startmolekül umsetzen. Auch Alkoxilate, die durch Umsetzung von Mono- oder Polyhydroxiverbindungen zunächst nur mit einer geringen Menge Ethylenoxid (z.B. 1-5 Mol Ethylenoxid je Hydroxylgruppe der Mono- oder Polyhydroxiverbindung) erhalten werden, lassen sich durch nachfolgende Umsetzung mit einer entsprechend großen Menge höherer Alkylenoxide noch zu erfindungsgemäßen zu verwendenden Alkoxilaten umsetzen.

Als Komponenten (B) kommen beispielsweise Umsetzungsprodukte aus stickstoffhaltigen Polycarbonsäuren mit Mono-, Oligo- oder Polyaminen bzw. technischen Amingemischen, wie sie z.B. als Mischkomponenten in der EP-A- 6527 beschrieben sind, in Betracht.

Die Verbindungen gemäß (B) der Formel I werden nach an sich bekannten Methoden, z.B. durch Umsetzung von Nitrilotriessigsäure bzw. Äthylendiamintetraessigsäure mit den Aminen oder Amingemischen

R-NH₂

bei Temperaturen von 150 bis 220°C in der Regel 160 bis 200°C erhalten. Dabei werden die Amine je nach dem gewünschten Produkt im molaren Verhältnis 2:1 (cyclisches Diimid) oder in einer Menge von 3 Mol Amin oder Amingemisch je Mol Äthylendiamintetraessigsäure (Amin-Imid) bzw. 2 Mol je Mol Nitriloessigsäure (Amid-Imid) oder in geringem Maße darüber hinaus gehenden Mengen angewandt. Man erhält so in jedem Fall in überwiegendem Anteil Amidimide bzw. Imide neben untergeordneten Mengen Amiden, d.h. Substitution sämtlicher Carbonylgruppen durch je einen Amidrest.

Im einzelnen geht man so vor, daß man das Amin oder Amingemisch unter Stickstoffatmosphäre in einem Rührgefäß vorlegt und die Nitriloessigsäure bzw. die Äthylendiamintetraessigsäure bei ungefähr 80°C einträgt und die Mischung unter Rühren 4 bis 10 Stunden auf 160 bis 200°C, bei langsam reagierenden Aminen oder Amingemischen auch auf höhere Temperatur erhitzt, bis die Säurezahl kleiner 10 ist.

Als Amine der Formel

R-NH₂

kommen solche mit 7 bis 18, vorzugsweise 8 bis 14 Kohlenstoffatomen in Betracht. Diese Amine können noch weitere Aminogruppen, z.B. nicht primäre Aminogruppen oder Alkoxygruppen aufweisen. Gleichermaßen können Sauerstoffatome in der Kette vorhanden sein.

Im einzelnen kommen z.B. die folgenden Amine in Betracht, wobei die Alkylreste durch Stickstoff oder Sauerstoffatome unterbrochen sein können: 2-Äthylhexylamin, n-Dodecylamin, n-Tridecylamin, n-Pentadecylamin, Stearylamin, 2-Amino-5-dimethylaminopentan und 1-(2-Äthylhexoxy)-propylamin-(3).

In einigen Fällen hat sich auch der Einsatz von Amingemischen als vorteilhaft erwiesen.

Je nach Zusammensetzung der Gemische aus den erfindungsgemäßen Alkoxilaten mit den Imiden oder Amid-Imiden der EP-A-6527 ist es möglich, auf die gleichzeitige Verwendung von im Vergleich stabilen und damit für die angestrebte Wirkung weniger geeigneten hochhydrierten Erdöldestillaten (sog. Trägerölen), wie sie ebenfalls in der EP-A-6527 beschrieben sind, ganz oder zumindest teilweise zu verzichten.

Kraftstoffadditive unter Verwendung der Alkoxilate (A) und der Polycarbonsäureimide können zusätzlich noch eine Reihe anderer bekannter Wirkkomponenten enthalten, wie sterisch gehinderte substituierte Phenole als Antioxidantien, Dipropylenglykol bzw. ähnlich aufgebaute Glykole als Antiicing-Additive zum Schutz des Vergasern vor Eisbildung, Korrosionsinhibitoren, Metalldeaktivatoren, Demulgatoren und Antistatika zur Erhöhung der Leitfähigkeit der Kraftstoffe.

Die Wirksamkeit der erfindungsgemäßen zu verwendenden Kombination wird im Vergleich zu den bisher verwendeten marktüblichen Kraftstoffadditiven durch verschiedene Prüfverfahren im folgenden belegt.

Für die Wirksamkeit von Kraftstoffadditiven entscheidend ist das Verhalten im Fahrbetrieb, d.h. in einem unter praxisähnlichen oder praxisnahen Bedingungen betriebenen Motor auf einem motorischen Prüfstand. Zu diesem Zweck wurde die Wirkung der erfindungsgemäßen Kombination in einer Reihe von Prüfmotoren untersucht.

### Prüfung der Reinhaltewirkung im Opel-Kadett-Motor gemäß CEC-Methode F-02-C 79

Die ventilreinigende Wirkung von additivierten Kraftstoffen wird in dieser Prüfmethode nach 40 Stunden beurteilt. Die Bedingungen für die Methode sind in der nachfolgenden Tabelle zusammengestellt.
- Motor:: 4-Zylinder-Motor, 1,2 l Hubraum, 40 KW,
Vergaser 2 Solex PDSI
- Motoröl:: Referenzöl RL 51
- Laufzeit:: 40 Stunden

| Testprogramm je Zyklus: | |
|---|---|
| Stufe 1: 30 s Leerlauf bei 1000 U/min | |
| Stufe 2: 1 min bei 3000 U/min | 11,0 KW |
| Stufe 3: 1 min bei 1300 U/min | 4,0 KW |
| Stufe 4: 2 min bei 1850 U/min | 6,3 KW |

| | |
|---|---|
| Öltemperatur in der Ölwanne | 94 ± 2°C |
| Kühlmitteltemperatur (Ausgang) | 92 ± 2°C |
| Ansauglufttemperatur (Leerlauf) | 100°C |
| Kohlenmonoxidgehalt im Abgas, im Leerlauf | 3, 5 ± 0,5 Vol.% |

Die Auswertung der Ergebnisse geschieht wie folgt. Die neuen Einlaßventile werden vor dem Versuch mit Lösemittel gereinigt bzw. entfettet und auf drei Stellen hinter dem Komma genau gewogen. Nach Beendigung des Versuches werden die Ventile ausgebaut. Zunächst erfolgt eine eine Bewertung der Schäfte bzw. der Ventiltulpen durch Prüfen der Klebrigkeit mittels Fingerdruck. Danach werden die Ventile einschließlich der Schäfte je 2 mal für 5 Sekunden in n-Heptan geschwenkt und durch Schwenken an der Luft getrocknet. Danach werden die Ventile nach Einspannen an den Schäften in eine horizontal gelagerte Bohrmaschine mit Hilfe eines Holzspans bzw. Schleifleinens der Körnung 400 bei ca. 100-200 U/min von den an der Unterseite der Tulpe anhaftenden Verbrennungsrückständen mechanisch befreit und anschließend auf drei Stellen hinter dem Komma genau zurückgewogen. Die Ablagerungen aller 4 Ventile werden gemittelt und das Ergebnis in mg/Ventil angegeben.

Die Reinhaltewirkung auf den Vergaser erfolgt durch Bewertung der Vergaser gemäß der CRC-Rating-Skala. Die Vergaserverschmutzung bei nicht additivierten Kraftstoffen ergibt in der Regel ein Rating von 6,5 bis 8,5. Bei Anwesenheit wirksamer vergaserreinigender Additive liegt das Rating nach Versuchsende zwischen 8,0 und 10,0. Die Wertung 10,0 entspricht einem vollständigen sauberen Vergaser.

Tabelle 2 enthält Versuchsergebnisse mit Kraftstoffen ohne Verwendung von Kraftstoffadditiven (Bsp. 1 bis 3), sowie Ergebnisse von motorischen Prüfläufen unter Verwendung der Komponenten der erfindungsgemäßen zu verwendenden Kombination.

Außer dem Opel-Kadett-Motor wurde für die Prüfung der Reinhaltewirkung im Einlaßsystem auch ein Daimler-Benz M 102 E-Motor verwendet.

Das Prüfverfahren ist ähnlich wie im Opel-Kadett-Test, die Prüfbedingungen zeigt die nachfolgende Zusammenstellung:
- Motor:: 4-Zylinder-Einspritzmotor, 2,3 l Hubraum, 100 KW
- Motoröl:: RL 51 oder SAE 15W/40, API-SF/CC
- Laufzeit:: 40 bis 150 Stunden

| Testprogramm je Zyklus: | |
|---|---|
| Stufe 1: 30 s Leerlauf bei 800 U/min | |
| Stufe 2: 1 min bei 3000 U/min | 18,4 KW |
| Stufe 3: 1 min bei 1300 U/min | 4,4 KW |
| Stufe 4: 2 min bei 1750 U/min | 7,4 KW |

| | |
|---|---|
| Öltemperatur in der Ölwanne | 90 ± 3°C |
| Kühlmitteltemperatur (Ausgang) | 89 ± 3°C |
| Ansauglufttemperatur | 30 ± 5°C |

Die Auswertung der Ventile erfolgt nach der gleichen Methode wie beim Opel-Kadett-Motor. Zur Verschärfung der Prüfbedingungen können auch längere Laufzeiten als 40 Stunden gewählt werden.

### Beispiel 12 (Vergleichsbeispiel)

Die Prüfung von nicht-additiviertem Benzin wurde (als Vergleichsversuch wie auch in Tabelle 2, Bsp. 1, 2, 3) auch im Daimler-Benz M 102 E-Motor durchgeführt. Es zeigte sich, daß bei den üblichen Testläufen über 40, 60, 80 oder 150 Stunden mit verschiedenen Exemplaren des serienmäßigen Daimler-Benz M 102 E-Motors schwankende Mengen an Ablagerungen auf den Einlaßventilen gefunden wurden. Möglicherweise sind diese Schwankungen auf die produktionsbedingten Schwankungen innerhalb der Fertigungstoleranzen des Motors zurückzuführen. Auch hängt die Menge an Ventilablagerungen in mg/Ventil (als Mittelwert aus den 4 Einzelwerten eines jeden Prüflaufs) stark vom "Zustand" (d.h. von der gesamten Laufzeit bzw. der Anzahl der vorher schon durchgeführten Tests ab.

Einige Ergebnisse für Ventilablagerungen von nicht-addivierten Kraftstoffen im Daimler-Benz M 102 E-Motor zeigt die Tabelle 3. Jeder Prüflauf wurde über 40 h Prüfzeit durchgeführt.

### Beispiel 12 (Vergleichsbeispiel)

Es wurden die Einzeladditive A, B und E gemäß Tabelle 2 im M 102 E-Prüfmotor getestet. Die Tabelle 4 enthält die Ergebnisse.

### Beispiel 14

Eine Additivmischung der folgenden Zusammensetzung wurde verwendet:
- 24 Gew.-Tl.: der Komponente F in Tabelle 1
- 60 Gew.-Tl.: des Alkoxilates B in Tabelle 1
- 16 Gew.-Tl.: eines hochsiedenden aromatischen Lösemittels (Solventnaphtha mit Siedebeginn ca. 160°C, vorwiegend bestehend aus C₉ + Aromaten, wie z.B. Handelsprodukte Solvesso 150 oder Shellsol AB)

Von dieser Mischung werden 500 g/t einem handelsüblichen verbleiten Superkraftstoff (westdeutsche Raffinerieware gemäß DIN 51 600) zugesetzt und der motorische Prüflauf im Opel-Kadett-Motor nach Vorschrift gefahren.
- Ergebnis Ventilablagerung:: 0 mg/Ventil
- Vergaserbewertung:: Rating 9,9

Bei Dosierung von nur 350 g/t Additivdosierung wurden Ablagerungen von 23 mg/Ventil und ein Vergaserrating von 9,6 erhalten.

### Beispiel 15

Die Additivmischung war die gleiche wie in Beispiel 14 angegeben, jedoch wurde in einem Prüfmotor des Typs Daimler-Benz M 102 E geprüft. Additivdosierung 800 g/t.

| | |
|---|---|
| Ergebnis nach 40 Stunden Laufzeit Ventilablagerungen: | 0 mg/Ventil |
| Ergebnis nach 150 Stunden Laufzeit Ventilablagerungen: | 22 mg/Ventil |

### Beispiel 16

Eine Additivmischung der folgenden Zusammensetzung wurde verwendet:
- 10 Gew.-Tl.: der Komponente F in Tabelle 1
- 25 Gew.-Tl.: des Alkoxilates B in Tabelle 1
- 65 Gew.-Tl.: der Schmierölmischung G in Tabelle 1

Von dieser Mischung wurden 600 g/t wie in Bsp. 14 beschrieben dosiert und geprüft.

| | |
|---|---|
| Ergebnis Ventilablagerungen | 18 mg/Ventil |
| Vergaserbewertung Rating | 9,2 |

Bei Dosierung von 800 g/t betragen die Ventilablagerungen 0 mg/Ventil und die Vergaserbewertung 9,4.

### Beispiel 17

Eine Additivmischung der folgenden Zusammensetzung wurde verwendet:
- 25 Gew.-Tl.: der Komponente E in Tabelle 1
- 60 Gew.-Tl.: des Alkoxilates B in Tabelle 1
- 10 Gew.-Tl.: Dipropylenglykol
- 5 Gew.-Tl.: Solventnaphtha gemäß Bsp. 17

Von dieser Mischung wurden 800 g/t dem Prüfkraftstoff zudosiert und im Daimler-Benz M 102 E-Motor geprüft.

Ergebnis nach 40 Stunden Laufzeit: Ventilablagerungen 0 mg/Ventil.

### Beispiel 18

Bei Verwendung der Additivmischung gemäß Beispiel 17, jedoch unter Verwendung gleicher Mengen der Komponente F statt Komponente E in Tabelle 1 erhielt man folgende Ergebnisse:
Ventilablagerungen weniger als 3 mg/Ventil.

### Prüfung der Ventilklebrigkeit im Einlaßventil mit einem 4-Zylinder-Motor, Tpy: Opel-Ascona, Hubraum 1,6 l, 66 KW

Der Motor wird nach dem gleichen Prüfzyklus betrieben wie der Daimler Benz M 102 E-Motor. Die Bewertung der Reinhaltewirkung für die Einlaßventile erfolgt nach 40, 80, 120 oder 200 Stunden, die Auswertung geschieht auf die gleiche Weise wie beim Opel-Kadett- und Daimler-Benz-Motor.

Die Prüfung der Ventilklebrigkeit erfolgt visuell. Zu diesem Zweck wird der Zylinderkopf nach Demontage mit den noch darin befindlichen Einlaßventilen in einer schrägen Position von ca. 45-60° gelagert. Bei nicht additivierten Kraftstoffen, bei denen keinerlei Ventilkleben zu beobachten ist, rutschen die Einlaßventile in kürzester Zeit durch ihr Eigengewicht aus der Ventilführung heraus. Klebende Ventile als Folge ungeeigneter Kraftstoffadditive erkennt man daran, daß die Einlaßventile nicht durch ihr Eigengewicht aus der Führung herausrutschen bzw. nur durch mechanisches Nachhelfen herauszubewegen sind.

Für die Bewertung der Ventilgängigkeit werden 4 Stufen unterschieden:
- Stufe 1:: Freies Herausgleiten der Ventile innerhalb von 5 bis 10 s.
- Stufe 2:: Allmähliches Herausgleiten der Ventile, Dauer mehr als 30 s.
- Stufe 3:: Ventile gleiten nicht frei heraus, können jedoch mit der Hand herausgezogen werden.
- Stufe 4:: Ventile kleben so fest, daß sie nicht mehr mit der Hand herausgezogen werden können.

### Beispiel 19

Es wurden im 1,6 t-Motor, Typ Opel Ascona Testläufe zur Prüfung der Ventilklebrigkeit durchgeführt. Alle Versuche wurden über eine Dauer von 200 Stunden gefahren. Dies entspricht einem Kraftstoffverbrauch von ca. 2000 l und einer ungefähren Laufstrecke von 4000-5000 km. Die Ergebnisse zeigt die Tabelle 4.

Testbedingungen zur Prüfung der Ventilklebrigkeit im praktischen Fahrversuch
- Motor:: Volkswagen, Boxer-Motor, 1,9 l Hubraum, 44 KW
- Fahrprogramm:: 10 km mit max. 50 km/h
10 km mit max. 60 km/h
10 min Stillstand

Nach diesem Wechselprogramm werden insgesamt 130 km pro Tag gefahren. Das Fahrzeug wird über Nacht im Freien abgestellt. Am nächsten Morgen werden folgende Aufgaben durchgeführt und das Verhalten des Fahrzeugs beschrieben:
- Kompression prüfen
- Visuelle Bewertung der Einlaßventile bzw. der Ventilschäfte mittels Endoskop durch die Kerzenöffnungen
- Startversuch (e)

Gemäß dem vorstehenden Prüfraum wurden die in der nachfolgenden Tabelle zusammengestellten Versuche durchgeführt. Alle Versuche wurden mit demselben handelsüblichen Superkraftstoff, verbleit aus einer westdeutschen Raffinerie gefahren.

Bei allen Versuchen lag die Außentemperatur während des Stillstands des Fahrzeugs in der Nacht zwischen +3 und -3°C. Die Temperaturen im Motorraum lagen vor der Messung am nächsten Morgen zwischen +3 und +8°C.

## Patentansprüche

1. Kraftstoffe für Otto- und Dieselmotoren enthaltend 0,005 bis 0,3 Gew.% der Summe von
(A) Alkoxylaten, die durch Umsetzung von Ethylenoxid, Propylenoxid oder Butylenoxid mit Mono- oder Polyhydroxyverbindungen erhalten werden und ein Molekulargewicht (Molmassen, Zahlenmittel) von 500 bis 6000 aufweisen und
(B) Imiden oder Amid-Imiden oder von deren Gemischen, aus Nitrilotriessigsäure und/oder aus Äthylendiamintetraessigsäure und Aminen oder Amingemischen mit 7 bis 18 Kohlenstoffatomen, der Formel I in der X gleiche oder verschiedene Reste -HN-R oder benachbarte Reste X unter Bildung eines Ringes
m = 0 oder 1 ist und R unverzweigte oder verzweigte aliphatische Reste mit 7 bis 18 Kohlenstoffatomen bedeuten.

2. Kraftstoffe gemäß Anspruch 1, dadurch gekennzeichnet, daß man als Komponente (A) Alkoxylate von Mono- oder Polyhydroxyverbindungen der Formel
R(OH)ₙ verwendet,
in der n die Zahlen 1 bis 4 und R ein C₁-C₂₀-geradkettig oder verzweigtes Alkan bedeutet.

3. Kraftstoffe gemäß Anspruch 2, dadurch gekennzeichnet, daß man als Komponente (A) Butoxylate verwendet.

4. Kraftstoffe gemäß Anspruch 1, dadurch gekennzeichnet, daß man als Komponente (A) Alkoxylate aus Propylenoxid und Butylenoxid verwendet, wobei das Verhältnis Propylenoxid zu Butylenoxid 5:95 bis 95:5 beträgt.

5. Kraftstoffe gemäß Anspruch 1, dadurch gekennzeichnet, daß das Gewichtsverhältnis der Komponenten (A) und (B) 5 zu 1 bis 1 zu 3 beträgt.

6. Kraftstoffe gemäß Anspruch 1, dadurch gekennzeichnet, daß sie 0,01 bis 0,15 Gew.% der Summe der Komponenten (A) und (B) enthalten.

## Claims

1. A fuel for gasoline and diesel engines, containing 0.005 to 0.3% by weight of the total amount of
(A) an alkoxylate which is obtained by reacting ethylene oxide, propylene oxide or butylene oxide with a mono- or polyhydroxy compound and has a number average molecular weight (molecular mass) of from 500 to 6,000 and
(B) an imide or amidoimide, or a mixture of these, obtained from nitrilotriacetic acid and/or ethylenediaminetetraacetic acid and an amine of 7 to 18 carbon atoms, or a mixture of such amines, of the formula I where the radicals X are identical or different -HN-R radicals or adjacent radicals X are the radical
m is 0 or 1 and R is a straight-chain or branched aliphatic radical of 7 to 18 carbon atoms.

2. A fuel as claimed in claim 1, wherein an alkoxylate of a mono- or polyhydroxy compound of the formula
R(OH)ₙ
where n is from 1 to 4 and R is a straight-chain or branched C₁-C₂₀-alkane, is used as component (A).

3. A fuel as claimed in claim 2, wherein a butoxylate is used as component (A).

4. A fuel as claimed in claim 1, wherein an alkoxylate of propylene oxide and butylene oxide is used as component (A), the ratio of propylene oxide to butylene oxide being from 5:95 to 95:5.

5. A fuel as claimed in claim 1, wherein the weight ratio of components (A) and (B) is from 5:1 to 1:3.

6. A fuel as claimed in claim 1, which contains from 0.01 to 0.15% by weight, based on the sum of components (A) and (B).

## Revendications

1. Carburants pour moteurs à allumage par étincelle et moteurs Diesel, contenant de 0,005 à 0,3% en poids de la somme
(A) d'alcoxylates qui sont obtenus par réaction d'oxyde d'éthylène, d'oxyde de propylène ou d'oxyde de butylène avec des composés mono- ou polyhydroxylés et qui présentent un poids moléculaire (masse molaire, moyenne en nombre) de 500 à 6000, et
(B) d'imides, d'amide-imides ou de leurs mélanges, dérivés d'acide nitrilotriacétique et/ou d'acide éthylènediaminetétraacétique et d'amines ou de mélanges d'amines à 7-18 atomes de carbone, de formule I dans laquelle les symboles X représentent des restes -HN-R identiques ou différents, ou des restes X voisins représentent le reste 〉N-R avec formation d'un noyau m étant égal à 0 ou 1 et les symboles R représentant des restes aliphatiques non ramifiés ou ramifiés à 7-18 atomes de carbone.

2. Carburants selon la revendication 1, caractérisés en ce qu'on utilise, comme composant (A), des alcoxylates de composés mono- ou polyhydroxylés de formule
R(OH)ₙ
dans laquelle n représente les nombres 1 à 4 et R représente un alcane à chaîne droite ou ramifiée en C₁-C₂₀.

3. Carburants selon la revendication 2, caractérisés en ce qu'on utilise des butoxylates comme composant (A).

4. Carburants selon la revendication 1, caractérisés en ce qu'on utilise, comme composant (A), des alcoxylates dérivés d'oxyde de propylène et d'oxyde de butylène, le rapport oxyde de propylène/oxyde de butylène étant compris entre 5:95 et 95:5.

5. Carburants selon la revendication 1, caractérisés en ce que le rapport en poids des composants (A) et (B) est compris entre 5:1 et 1:3.

6. Carburants selon la revendication 1, caractérisés en ce qu'ils contiennent de 0,01 à 0,15% en poids de la somme des composants (A) et (B).
